# EUROPÄISCHE PATENTSCHRIFT

(11) **EP 4 112 750 B1**
(45) Veröffentlichungstag und Bekanntmachung des Hinweises auf die Patenterteilung: **25.12.2024**
(21) Anmeldenummer: 21182730.8
(22) Anmeldetag: 30.06.2021
(51) Int. Cl.: C21C 5/30, C21C 5/46, C21C 7/064, F27B 1/28

(54) **VERFAHREN ZUM BESTIMMEN DES PHOSPHORGEHALTS IN STAHL**
METHOD FOR DETERMINING PHOSPHORUS CONTENT IN STEEL
PROCÉDÉ DE DÉTERMINATION DE LA TENEUR EN PHOSPHORE DANS L'ACIER

(43) Veröffentlichungstag der Anmeldung: 04.01.2023
(73) Patentinhaber: voestalpine Stahl GmbH, 4020 Linz (AT)
(72) Erfinder: Tober, Rudolf, 4030 Linz (AT)
(74) Vertreter: WSL Patentanwälte Partnerschaft mbB

(56) Entgegenhaltungen:
- CN-A- 103 160 640
- CN-A- 103 361 461
- DRAIN PHILLIP ET AL: "Development of a new phosphorus partition relation for Australian Development of a new phosphorus partition relation for Australian steelmakers steelmakers Recommended Citation Recommended Citation of a new phosphorus partition relation for Australian steelmakers" (2016). Faculty of Engineering and", 25 September 2016 (2016-09-25), XP055848592, Retrieved from the Internet <URL:https://ro.uow.edu.au/cgi/viewcontent.cgi?article=1002&context=eispapers1> [retrieved on 20211006]
- WEINBERG MATTHIAS WOLFGANG ET AL: "De-Phosphorization Strategies and Modelling in Oxygen Steelmaking INTRODUCTION", AIST TECH 2014, 5 May 2014 (2014-05-05), Pittsburgh, pages 1 - 500, XP055773436, Retrieved from the Internet <URL:https://www.cappel-consult.com/fileadmin/user_upload/040_De-Phos_Strategies_....._AISTech14_140330en_20625final.pdf> [retrieved on 20210101]

## Beschreibung

Die Erfindung betrifft ein Verfahren zum Bestimmen des Phosphorgehalts in Stahl nach dem Oberbegriff des Anspruchs 1.

Phosphor ist im Stahl meist unerwünscht und wird oft als Stahlschädling betrachtet, da Phosphor bei der Erstarrung schädliche Primärseigerungen bewirkt, im erstarrten Zustand können Sekundärseigerungen auftreten. Da es kaum möglich ist, eine homogene Verteilung des Phosphors zu erreichen, wird der Phosphor-Gehalt sehr niedrig gehalten und für hochwertige Stähle wird eine obere Grenze von 0,006%-0,015% angestrebt.

Bei der Herstellung von Stahl, insbesondere im LD-Prozess (mit Bodenspülung), muss so lange Sauerstoff eingeblasen werden, bis der Phosphorgehalt unter einen benötigten Maximalwert gefallen ist. Zum Zeitpunkt der Beendigung des Einblasens von Sauerstoff kann eine Probe genommen werden, deren Analysenergebnis Aufschluss über den erreichten Phosphorgehalt geben kann. Daraus könnten geeignete Maßnahmen wie Spülen oder Nachblasen zur allenfalls notwendigen Verringerung des Phosphorgehaltes in der Stahlschmelze abgeleitet werden. Jedoch kommt das Analysenergebnis zu spät, üblicherweise vergehen ca. 5 Minuten von der Probennahme bis zum Eintreffen des Analysenergebnisses, aus Produktivitätsgründen scheidet daher ein Warten auf das Analyseergebnis in der Regel aus. Um Probleme aus einer Nichteinhaltung des Phosphorgehalts zu vermeiden, muss über das tatsächlich erforderliche Maß nachgespült oder nachblasen werden. Deshalb wird meist mehr Sauerstoff eingeblasen als nötig, was jedoch hohe Kosten durch den eingesetzten Sauerstoff und die längere Verweilzeit bedingt.

Aus der CN103361461 A ist ein Verfahren zur Bestimmung des Phosphorgehalts aus anderen Messgrößen bekannt, wobei der Phosphorgehalt aus der Badtemperatur, dem Kohlenstoffabbrand, dem ursprünglichen Kohlenstoffgehalt der Schmelze und der Menge des eingeblasenen Sauerstoffs berechnet wird. Dabei wird der die gemessene Temperatur Tiron um verschiedene Einflussfaktoren, wie der eingesetzten Menge an Schrott (Wscrap), Kalk (Wlime) und Roheisen (Wiron), sowie den Anteilen an Phosphor (w[P]iron) und Silizium (w[Si]iron) im Roheisen korrigiert. Der Kohlenstoffabbrand wird aus der Menge an CO und CO2 im Abgas bestimmt. Mit diesem Modell ist eine Bestimmung des Phosphorgehalts im Bereich von ± 0,003% möglich.

Aus der CN110954670 A ist ein Verfahren zur kontinuierlichen Vorhersage des Phosphorgehalts in einem Konverterbad bekannt. Dabei wird ausgehend vom Phosphorgehalt des Roheisens für jede Zeitperiode des Einblasens von Sauerstoff die Änderung des Phosphorgehalts des Bads bestimmt. Als Parameter gehen in diese Änderung die aktuelle Badtemperatur, die Schlackenreaktion und der Anteil von Eisen in der Schlacke ein.

Der Einsatz solcher Prognoseverfahren scheiterte bisher an der Genauigkeit der Vorhersage bekannter Berechnungsverfahren. Zusätzlich ist ein hoher mathematischen Aufwand für die Implementierung und der Notwendigkeit der Erfassung einer hohen Anzahl an Messgrößen und Parametern notwendig. Insbesondere können bei einer Änderungsbestimmung des Phosphors über eine hohe Anzahl von Zeitschritten, geringe Fehler in den Startparametern zu hohen Abweichungen der Ergebnisse und daher unbrauchbaren Prognosewerten führen.

Aus der AT406587 B1 ist ein Verfahren bekannt, bei dem der Kohlenstoffabbrand verwendet wird, um das Ende das Blasvorgangs beim LD-Prozess zu ermitteln. Dabei wird jedoch ausschließlich auf den Kohlenstoffgehalt des Stahls geschlossen, es gibt keinen Hinweis auf eine Anwendbarkeit eines solchen Verfahrens für die Bestimmung des Phosphorgehalts. Die Dokumente CN103160640B und "Development of a new phosphorus partition relation for Australian Development of a new phosphorus partition relation for Australian steelmakers steelmakers Recommended Citation Recommended Citation of a new phosphorus partition relation for Australian steelmakers" von Drain Philip und AI. offenbaren zusätzliche Verfahren zur Bestimmung des Phosphorgehalts in Stahl.

Aufgabe der Erfindung ist die Entwicklung eines Verfahrens, mit welchem der Phosphorgehalt bereits am Ende des Einblasens von Sauerstoff ausreichend genau ermittelt werden kann, um gezielt geeignete Maßnahmen zur Verringerung des Phosphorgehaltes in der Stahlschmelze ergreifen zu können. Zusätzlich soll eine Methode entwickelt werden, um den Phosphorgehalt in der Schmelze schon während des Sauerstoff-Einblaseprozesses günstig zu beeinflussen.

Der Erfindung liegt die Aufgabe zugrunde, ein stabiles Modell zur Bestimmung des Phosphorgehalts mit einer Genauigkeit von +/- 0,002%, insbesondere +/-0,0015%, mit wenigen leicht erfassbaren Messgrößen zu entwickeln. Dabei soll vor allem auf Messgrößen zurückgegriffen werden, die im Stahlerzeugungsprozess ohnehin bereits erfasst werden.

Grundidee ist die Nutzung der Kohlenstoffabbrandrate während der Endphase des Einblasens von Sauerstoff in den LD-Konverter unter zusätzlicher Berücksichtigung bekannter Einflussgrößen wie dem Phosphorpotential in der Schmelze, der Schlackenmenge und der Basizität der Schlacke etc. zur Berechnung des Phosphorgehaltes in der Schmelze. Die Kohlenstoffabbrandrate wird aus den Abgasanalysen, insbesondere jener für CO und CO2, und dem Abgasdurchfluss ermittelt, wobei diese Abgaskomponenten CO und CO2 sehr zeitnah, mit einer Verzögerung von maximal 30s, insbesondere maximal 20s, ermittelt werden müssen. Das Verfahren gründet des Weiteren darauf, die ebenfalls sehr wichtige Einflussgröße Temperatur, welche sehr zeitnah nach Ende des Einblasens von Sauerstoff mit einer nur geringen Verzögerung von maximal 120 Sekunden, insbesondere maximal 100 Sekunden, zur Verfügung steht, zu nutzen und somit ein sofortiges Ergebnis liefert, das nun in Kombination mit obigen Parametern eine rasche und gute Prognose des Phosphorgehalts in der Stahlschmelze liefert. Die Erfindung betrifft somit ein Verfahren zum Bestimmen des Phosphorgehalts in einem Stahlbad während des LD-Prozesses, wobei nach und/oder während dem Einblasevorgang von Sauerstoff die Badtemperatur und der Phosphoranteil gemessen werden, dadurch gekennzeichnet, dass der Verlauf der Phosphorkonzentration im Stahl durch die Analyse zumindest der Gehalte von CO und CO2 im Abgas und dem Abgasdurchfluss ermittelt wird, wobei der Phosphorgehalt aus dem geglätteten Kohlenstoffabbrand, der gemessenen Temperatur der Schmelze, der Phosphormenge im Konverter aus den eingesetzten Rohstoffen zu Beginn des Blasens, der eingesetzten Schlackenmenge und der Basizität der Schlacke ermittelt wird, wobei die Berechnung gemäß der Formel $\left[P\right] = f \left(\frac{dC}{dt},T,{P}_{sum},Sl,Bas, …\right)$ erfolgt, wobei dabei ist:
[P] ... Konzentration Phosphor im Stahl,
dC/dt ... C-Abbrand,
T ... Temperatur der Schmelze,
Psum ... P-Menge im Konverter,
Sl... Schlackenmenge,
Bas ... Basizität der Schlacke.

Eine Weiterbildung sieht vor, dass die Temperatur invers exponentiell in die Berechnung mit folgender Formel eingeht: $\left[P\right] = f \left(\frac{dC}{dt},{e}^{- \frac{k}{T}},{P}_{sum},Sl,Bas, …\right)$

Eine Weiterbildung sieht vor, dass zur Verbesserung der Vorhersagegenauigkeit die Kohlenstoffabbrandrate mit einem logarithmischen Ansatz eingeht, wobei: $\left[P\right] = f \left(ln\frac{dC}{dt},T,{P}_{sum},Sl,Bas, …\right)$ oder $\left[P\right] = f \left(ln\frac{dC}{dt},{e}^{- \frac{k}{T}},{P}_{sum},Sl,Bas, …\right)$ wobei die Konstante k aus Aufzeichnungen verschiedener Chargen ermittelt wird, bei denen der Phosphorgehalt des fertigen Stahls mit chemischer Analyse gemessen wird.

Eine Weiterbildung sieht vor, dass die Sauerstoffaktivität wie folgt berücksichtigt wird: $\left[P\right] = f \left(\frac{dC}{dt},{e}^{- \frac{k}{T}},{P}_{sum},Sl,Bas,O{2}_{akt},…\right)$

Gemäß der vorliegenden Erfindung wird der Phosphorgehalt auf der Basis der folgenden Formel bewertet: $\left[P\right] = {k}_{1} ⋅ ln \frac{dC}{dt} + {k}_{2} ⋅ {e}^{- \frac{{k}_{3}}{T}} + {k}_{4} ⋅ \frac{{P}_{sum}}{Sl + {k}_{5} ⋅ Bas} + const$ oder $\left[P\right] = {k}_{1} ⋅ ln \frac{dC}{dt} + {k}_{2} ⋅ {e}^{- \frac{{k}_{3} + {k}_{4} \frac{dC}{dt}}{T}} + {k}_{5} ⋅ \frac{{P}_{sum}}{Sl + {k}_{6} ⋅ Bas} + const$ wobei die Parameter *k₁-k₆* und *const* aus den Aufzeichnungen verschiedener Chargen ermittelt werden, bei denen der Phosphorgehalt des fertigen Stahls mit chemischer Analyse gemessen wurde.

Eine Weiterbildung sieht vor, dass die Analysewerte aus der Abgasanalyse, insbesondere die Werte von CO und CO2, mit einer maximalen Verzögerung von 30s, insbesondere 20s, in die Berechnung eingehen.

Eine Weiterbildung sieht vor, dass der Kohlenstoffabbrand direkt oder logarithmisch in die Berechnung eingeht.

Eine Weiterbildung sieht vor, dass der Phosphorgehalt der fertigen Stahlschmelze mit einer chemischen Analyse gemessen wird, und die Parameter der Berechnung mit diesen Werten laufend, insbesondere mittels Gauss Verfahren, angepasst wird.

Eine Weiterbildung sieht vor, dass die gemessene Sauerstoffaktivität in die Berechnung eingeht.

Die Erfindung wird beispielhaft anhand einer Zeichnung erläutert. Es zeigen dabei:
- Figur 1:: ein Diagramm zeigend den typischen Verlauf von Kohlenstoff und Phosphor während des Blasens;
- Figur 2:: Ein Diagramm zeigend den Vergleich der berechneten Werte mit gemessenen Werten.

In der Endphase des Einblasens von Sauerstoff (nach ca. 95 % der Einblasedauer) kann Phosphor, nachdem es zwischenzeitlich bei ca. 90% Einblasedauer aufgrund Temperaturanstieg und der daraus resultierenden Dominanz der Reaktion 2C+O₂->2CO gegenüber P₂+5O->P₂O₅ zur Reduktion von P₂O₅ und damit zu einem Anstieg von Phosphor in der Schmelze gekommen ist, nun aufgrund Kohlenstoffmangels wieder abgebaut werden. Daher ergibt sich ein Zusammenhang zwischen kohlenstoffgehalt, Kohlenstoff-Abbrand und Phosphorgehalt in der Endphase des Einblasens von Sauerstoff.

Versuche haben gezeigt, dass die mit der Formel $\left[P\right] = {k}_{1} ⋅ ln \frac{dC}{dt} + {k}_{2} ⋅ {e}^{- \frac{{k}_{3}}{T}} + {k}_{4} ⋅ \frac{{P}_{sum}}{Sl + {k}_{4} ⋅ Bas} + const$ ermittelten Werte (Abbildung 2, Y-Achse) eine hohe Übereinstimmung mit den Messwerten (Abbildung 2, X-Achse) haben.

Konkret bedeutet das, dass zum Zeitpunkt der Temperaturmessung nun auch eine brauchbare Abschätzung des Phosphorgehalts für die aktuelle Schmelze vorliegt. Dies bringt wie bereits erwähnt einen Zeitvorteil von ca. 5 Minuten bis zum Eintreffen eines allfälligen Probenergebnisses. Mit derselben Berechnungsformel und unter Verwendung der Zieltemperatur für den Prozess kann bereits während des Einblasens von Sauerstoff der zeitlich variable Phosphorgehalt der Schmelze berechnet werden. Damit wiederrum kann der Einblaseprozess von Sauerstoff gezielt verlängert werden, falls sich aus der Rechnung ergibt, dass bei einem nur nach dem Kohlenstoffgehalt ausgerichteten Prozessende der gewünschte Phosphorgehalt überschritten wird.

## Patentansprüche

1. Verfahren zum Bestimmen des Phosphorgehalts in einem Stahlbad während des LD-Prozesses, wobei nach und/oder während dem Einblasevorgang von Sauerstoff die Badtemperatur und der Phosphoranteil gemessen werden, **dadurch gekennzeichnet, dass** der Verlauf der Phosphorkonzentration im Stahl durch die Analyse zumindest der Gehalte von CO und CO2 im Abgas und dem Abgasdurchfluss ermittelt wird, wobei der Phosphorgehalt aus dem geglätteten Kohlenstoffabbrand, der gemessenen Temperatur der Schmelze, der Phosphormenge im Konverter aus den eingesetzten Rohstoffen zu Beginn des Blasens, der eingesetzten Schlackenmenge und der Basizität der Schlacke ermittelt wird, wobei die Berechnung gemäß der Formel $\left[P\right] = f \left(\frac{dC}{dt},T,{P}_{sum},Sl,Bas, …\right)$
erfolgt, wobei dabei ist:
[*P* ] ... Konzentration Phosphor im Stahl,
$\frac{dC}{dt}$ ... C-Abbrand,
*T* ... Temperatur der Schmelze,
*Pₛᵤₘ* ... P-Menge im Konverter,
*Sl ...* Schlackenmenge,
*Bas* ... Basizität der Schlacke,
wobei der Phosphorgehalt mit folgender Formel berechnet wird: $\left[P\right] = {k}_{1} ⋅ ln \frac{dC}{dt} + {k}_{2} ⋅ {e}^{- \frac{{k}_{3}}{T}} + {k}_{4} ⋅ \frac{{P}_{sum}}{Sl + {k}_{5} ⋅ Bas} + const$ oder $\left[P\right] = {k}_{1} ⋅ ln \frac{dC}{dt} + {k}_{2} ⋅ {e}^{- \frac{{k}_{3} + {k}_{4} \frac{dC}{dt}}{T}} + {k}_{5} ⋅ \frac{{P}_{sum}}{Sl + {k}_{6} ⋅ Bas} + const$
wobei die Parameter *k₁-k₆* und *const* aus Aufzeichnungen verschiedener Chargen ermittelt werden, bei denen der Phosphorgehalt des fertigen Stahls mit chemischer Analyse gemessen wurde, wobei
der Phosphorgehalt der fertigen Stahlschmelze mit einer chemischen Analyse gemessen wird, und die Parameter der Berechnung mit diesen Werten laufend mittels Gauss Verfahrens angepasst wird.

2. Verfahren nach Anspruch 1, **dadurch gekennzeichnet, dass** die Temperatur invers exponentiell in die Berechnung mit folgender Formel eingeht: $\left[P\right] = f \left(\frac{dC}{dt},{e}^{- \frac{k}{T}},{P}_{sum},Sl,Bas,…\right)$

3. Verfahren nach einem der vorhergehenden Ansprüche, **dadurch gekennzeichnet, dass** zur Verbesserung der Vorhersagegenauigkeit die Kohlenstoffabbrandrate mit einem logarithmisschen Ansatz eingeht, wobei: $\left[P\right] = f \left(ln\frac{dC}{dt},T,{P}_{sum},Sl,Bas,…\right)$ oder $\left[P\right] = f \left(ln\frac{dC}{dt},{e}^{- \frac{k}{T}},{P}_{sum},Sl,Bas, …\right)$ wobei die Konstante k aus Aufzeichnungen verschiedener Chargen ermittelt wird, bei denen der Phosphorgehalt des fertigen Stahls mit chemischer Analyse gemessen wird.

4. Verfahren nach einem der vorhergehenden Ansprüche, **dadurch gekennzeichnet, dass** die Sauerstoffaktivität gemessen und wie folgt berücksichtigt wird: $\left[P\right] = f \left(\frac{dC}{dt},{e}^{- \frac{k}{T}},{P}_{sum},Sl,Bas,O{2}_{akt}, …\right) ,$ wobei O2ₐₖₜ die gemessene Sauerstoffaktivität ist.

5. Verfahren nach einem der vorherigen Ansprüche, **dadurch gekennzeichnet, dass** die gemessene Temperatur invers exponentiell in die Berechnung eingeht.

6. Verfahren nach Anspruch 1, **dadurch gekennzeichnet, dass** die Analysewerte aus der Abgasanalyse, insbesondere die Werte von CO und CO2, mit einer maximalen Verzögerung von 30s, insbesondere 20s, in die Berechnung eingehen.

7. Verfahren nach Anspruch 3, **dadurch gekennzeichnet, dass** der Kohlenstoffabbrand direkt oder logarithmisch in die Berechnung eingeht. ,

8. Verfahren nach einem der vorherigen Ansprüche, **dadurch gekennzeichnet, dass** die gemessene Sauerstoffaktivität in die Berechnung eingeht.

## Claims

1. Method to determine the phosphorus content in a steel bath during the LD process, wherein, after and/or during the process of blowing in oxygen, the bath temperature and the proportion of phosphorus is measured, **characterised in that** the development of the phosphorus concentration in the steel is determined by analysis of at least the content of CO and CO2 in the exhaust gas and the exhaust gas flow, wherein the phosphorus content is determined from the smoothed carbon burn-up, the measured temperature of the melt, the amount of phosphorus in the converter from the added raw materials at the start of the blowing, the added amount of slag and the basicity of the slag, wherein the calculation is performed according to the formula, $\left[P\right] = f \left(\frac{dC}{dt},T,{P}_{sum},Sl,Bas, …\right)$ where:
[P ]... Concentration of phosphorus in the steel,
$\frac{dC}{dt}$ ... C-burn-up,
*T ...* Temperature of the melt,
*Pₛᵤₘ* ... P-amount in the converter,
*Sl* ... Amount of slag,
*Bas* ... Basicity of the slag,
wherein the phosphorus content is calculated using the following formula: $\left[P\right] = {k}_{1} ⋅ ln \frac{dC}{dt} + {k}_{2} ⋅ {e}^{- \frac{{k}_{3}}{T}} + {k}_{4} ⋅ \frac{{P}_{sum}}{Sl + {k}_{5} ⋅ Bas} + const$ or $\left[P\right] = {k}_{1} ⋅ ln \frac{dC}{dt} + {k}_{2} ⋅ {e}^{- \frac{{k}_{3} + {k}_{4} \frac{dC}{dt}}{T}} + {k}_{5} ⋅ \frac{{P}_{sum}}{Sl + {k}_{6} ⋅ Bas} + const$
Wherein the parameters *k₁-k₆* and *const* are determined from records of different batches, for which the phosphorus content of the finished steel was measured by chemical analysis, wherein
the phosphorus content of the finished steel melt is measured by chemical analysis, and the parameters of the calculation are iteratively adapted with these values using the Gauss method.

2. Method according to Claim 1, **characterised in that** the temperature is included in the calculation as an inverse of an exponential function using the following formula: $\left[P\right] = f \left(\frac{dC}{dt},{e}^{- \frac{k}{T}},{P}_{sum},Sl,Bas, …\right)$

3. Method according to one of the preceding claims, **characterised in that** to improve the prediction accuracy the carbon burn-up rate is included using a logarithmic approach, wherein: $\left[P\right] = f \left(ln\frac{dC}{dt},T,{P}_{sum},Sl,Bas, …\right)$ or $\left[P\right] = f \left(ln\frac{dC}{dt},{e}^{- \frac{k}{T}},{P}_{sum},Sl,Bas, …\right)$ wherein the constant k is determined from records of different batches, for which the phosphorus content of the finished steel is measured by chemical analysis.

4. Method according to one of the preceding claims, **characterised in that** the oxygen activity is measured and factored as follows: $\left[P\right] = f \left(\frac{dC}{dt},{e}^{- \frac{k}{T}},{P}_{sum},Sl,Bas,O{2}_{akt},…\right) ,$ wherein O2ₐₖₜ is the measured oxygen activity.

5. Method according to one of the preceding claims, **characterised in that** the measured temperature is included in the calculation as an inverse of an exponential function.

6. Method according to Claim 1, **characterised in that** the analytical values from the exhaust gas analysis, in particular the values of CO and CO2 are included in the calculation with a maximum delay of 30s, in particular 20s.

7. Method according to Claim 3, **characterised in that** the carbon burn-up is included in the calculation directly or logarithmically.

8. Method according to one of the preceding claims, **characterised in that** the measured oxygen activity is included in the calculation.

## Revendications

1. Procédé de détermination de la teneur en phosphore dans un bain d'acier pendant le procédé LD, dans lequel, après et/ou pendant l'opération d'injection d'oxygène, la température de bain et la proportion de phosphore sont mesurées, **caractérisé en ce que** l'évolution de la concentration en phosphore dans l'acier est déterminée par l'analyse d'au moins les teneurs en CO et en CO2 dans les gaz d'échappement et le débit de gaz d'échappement, dans lequel la teneur en phosphore est déterminée à partir de la combustion de carbone lissée, de la température mesurée de la masse fondue, de la quantité de phosphore dans le convertisseur à partir des matières premières utilisées au début du soufflage, de la quantité de laitier utilisée et de la basicité du laitier, dans lequel le calcul est effectué selon la formule $\left[P\right] = f \left(\frac{dC}{dt},T,{P}_{sum},Sl,Bas, …\right)$ où
[P] ... est la concentration de phosphore dans l'acier,
$\frac{dC}{dt}$... est la combustion du C, *T ...* est la température de la masse fondue,
*P_{sum...}* est la quantité de P dans le convertisseur,
*Sl* ... est la quantité de laitier,
*Bas* ... est la basicité du laitier,
dans lequel la teneur en phosphore est calculée à partir de la formule ci-dessous : $\left[P\right] = {k}_{1} ⋅ ln \frac{dC}{dt} + {k}_{2} ⋅ {e}^{- \frac{{k}_{3}}{T}} + {k}_{4} ⋅ \frac{{P}_{sum}}{Sl + {k}_{5} ⋅ Bas} + const$ ou $\left[P\right] = {k}_{1} ⋅ ln \frac{dC}{dt} + {k}_{2} ⋅ {e}^{- \frac{{k}_{3} + {k}_{4} \frac{dC}{dt}}{T}} + {k}_{5} ⋅ \frac{{P}_{sum}}{Sl + {k}_{6} ⋅ Bas} + const$
où les paramètres *k₁-k₆* et *const* sont déterminés à partir d'enregistrements de différents lots pour lesquels la teneur en phosphore de l'acier fini a été mesurée par analyse chimique, où
la teneur en phosphore de la masse d'acier fondu finie est mesurée à l'aide d'une analyse chimique, et les paramètres de calcul sont ajustés en permanence avec ces valeurs à l'aide de la méthode de Gauss.

2. Procédé selon la revendication 1, **caractérisé en ce que** la température est prise en compte dans le calcul de manière inversement exponentielle selon la formule ci-dessous : $\left[P\right] = f \left(\frac{dC}{dt},{e}^{- \frac{k}{T}},{P}_{sum},Sl,Bas, …\right)$

3. Procédé selon l'une des revendications précédentes, **caractérisé en ce que** le taux de combustion du carbone est pris en compte avec une approche logarithmique afin d'améliorer la précision de prédiction, dans lequel : $\left[P\right] = f \left(ln\frac{dC}{dt},T,{P}_{sum},Sl,Bas, …\right)$ ou $\left[P\right] = f \left(ln\frac{dC}{dt},{e}^{- \frac{k}{T}},{P}_{sum},Sl,Bas, …\right)$ où la constante k est déterminée à partir d'enregistrements de différents lots pour lesquels la teneur en phosphore de l'acier fini est mesurée par analyse chimique.

4. Procédé selon l'une des revendications précédentes, **caractérisé en ce que** l'activité de l'oxygène est mesurée et prise en compte de la manière ci-dessous : $\left[P\right] = f \left(\frac{dC}{dt},{e}^{- \frac{k}{T}},{P}_{sum},Sl,Bas,O{2}_{akt},…\right)$ où O2ₐₖₜ est l'activité mesurée de l'oxygène.

5. Procédé selon l'une des revendications précédentes, **caractérisé en ce que** la température mesurée est prise en compte dans le calcul de manière inversement exponentielle.

6. Procédé selon la revendication 1, **caractérisé en ce que** les valeurs d'analyse issues de l'analyse des gaz d'échappement, en particulier les valeurs de CO et de CO2, sont prises en compte dans le calcul avec un retard maximal de 30 s, en particulier de 20 s.

7. Procédé selon la revendication 3, **caractérisé en ce que** la combustion du carbone est prise en compte dans le calcul de manière directe ou logarithmique.

8. Procédé selon l'une des revendications précédentes, **caractérisé en ce que** l'activité mesurée de l'oxygène est prise en compte dans le calcul.
